# EUROPÄISCHE PATENTSCHRIFT

(11) **EP 0 542 771 B1**
(45) Veröffentlichungstag und Bekanntmachung des Hinweises auf die Patenterteilung: **25.01.1995**
(21) Anmeldenummer: 91913280.3
(22) Anmeldetag: 01.08.1991
(51) Int. Cl.: C23C 18/42, C23C 18/44

(54) **STABILES, STROMLOSES, WÄSSRIGES, SAURES GOLDBAD ZUR ABSCHEIDUNG VON GOLD UND DESSEN VERWENDUNG**
STABLE, ELECTROLESS, AQUEOUS, ACID GOLD BATH FOR THE DEPOSITION OF GOLD AND ITS USE
BAIN D'OR ACIDE, AQUEUX, STABLE, SANS COURANT POUR LE DEPOT D'OR ET SON UTILISATION

(30) Priorität: 02.08.1990 DE 4024764
(43) Veröffentlichungstag der Anmeldung: 26.05.1993
(73) Patentinhaber: ATOTECH Deutschland GmbH, 10553 Berlin (DE)
(72) Erfinder: DETTKE, Manfred, D-1000 Berlin 37 (DE); RUETHER, Robert, D-1000 Berlin 28 (DE); JANOTTA, Klaus, D-1000 Berlin 65 (DE)
(74) Vertreter: Effert, Udo, Dipl.-Ing.
(86) Internationale Anmeldenummer: DE9100624
(87) Internationale Veröffentlichungsnummer: WO9202663

(56) Entgegenhaltungen:
- DE-A- 3 614 090

## Beschreibung

Die Erfindung betrifft ein stabiles, stromloses, wässriges, saures Goldbad zur Abscheidung von Gold und dessen Verwendung. Das erfindungsgemäße Bad, enthaltend das Anion Tetracyanogold-(III), einen Komplexbildner oder ein Gemisch mehrerer Komplexbildner, eine Säure oder ein Säuregemisch eignet sich zur stromlosen Abscheidung von Gold auf Metallen, die unedler als Gold sind, sowie auf Legierungen dieser Metalle.

Goldbäder zur stromlosesn Abscheidung von Gold sind bereits bekannt, beispielsweise aus den Schriften DE-PS 3640028, US-PS 4,830,668 und GB-PS 20 99 460. Es handelt sich um Goldbäder, die vorwiegend ein Alkalidicyanoaurat -(I) oder Alkalitetracyanoaurat-(III), einen Komplexbildner und ein Reduktionsmittel enthalten. Alle diese Bäder haben in der Regel eine unbefriedigende Stabilität und zersetzen sich unter Abscheidung von metallischem Gold oder Gold-(I)-cyanid.

Die vorliegende Erfindung hat die Aufgabe, im sauren Bereich aus dem Tetracyanogold-(III) Gold auf Metallen bzw. deren Legierungen abzuscheiden und gleichzeitig ein stabileres Goldbad bereitzustellen.

Diese Aufgabe wird durch das Goldbad gemäß den Patentansprüchen gelöst.

Es wurde gefunden, daß die Stabilität des Goldbades dadurch erhöht wird, daß Komplexbildner oder Gemische mehrerer Komplexbildner verwendet werden, die pro Molekül verschiedene Gruppen enthalten, die komplexierend und reduzierend wirken. Es handelt sich dabei um solche Verbindungen, die pro Molekül ein oder mehrere Carboxylgruppen und ein oder mehrere Phosphonsäuregruppen enthalten. Insbesondere sind es Verbindungen der allgemeinen Formeln I und II, gemäß den Patentansprüchen 2 und 3.

Als Komplexbildner in den erfindungegemäßen Bädern haben sich besonders N,N-Bis(carboxymethylen)-1-aminoethan-1,1-diphosphonsäure und 2-Phosphonobutan-1,2,4-tricarbonsäure bewährt.

Ein besonderer Vorteil des erfindungsgemäßen Bades besteht darin, daß Schichten bis 0,5 »m bereits mit Goldgehalten im Bad von 1,0 g/l Gold erhalten werden. Das Bad ermöglicht somit die Vergoldung von Legierungen, wie sie in der Halbleiterindustrie üblich sind, zum Beispiel Eisen-Nickel-Cobalt-Legierungen und chemisch reduktiv abgeschiedene Nickellegierungen wie Nickel-Phosphor, Nickel-Bor und Reinstnickel.

Überraschenderweise wurde außerdem gefunden, daß eine Direktbeschichtung von Wolfram ebenfalls möglich ist, was zu völlig neuen Schichtaufbauten in der Chipcarrier-Industrie führt.

Als Komplexbildner dienen erfindungsgemäß Carboxymethylen-aminoalkyl-phosphensäuren und/oder Phosphonalkylcarbonsäuren, die eine wesentliche Erhöhung der Abscheidungsgeschwindigkeit und höhere Schichtdicken ermöglichen, was nicht vorhersehbar war.

Bei den eingesetzten Säuren handelt es sich beispielsweise um Schwefelsäure oder Phosphorsäure oder deren Gemische.

Die Grundzusammensetzung des erfindungsgemäßen Bades ist bespielsweise wie folgt:

| | |
|---|---|
| Gold als Metall | 0,05 - 30 Gramm / Liter |
| Komplexbildner | 5,0 - 100 Gramm / Liter |
| Säure | 10 - 100 ml / Liter |

Die Arbeitstemperatur des Bades liegt in der Regel bei 70 bis 90^{o} C. Festgestellt wurde, daß auch bei höheren Temperaturen es nicht zu einer Zersetzung des Bades kommt, z.B. zur Ausfällung von elementarem Gold. Ein weiterer Vorteil des Bades ist, daß es sich wiederholt verwenden läßt, und daß das Goldsalz beliebig nachdosiert werden kann.

Das erfindungsgemäße Bad hat bis zu Schichtstärken von 0,5 »m eine konstante Abscheidungsgeschwindigkeit, die abhängig vom Goldgehalt und von der Temperatur ist.

Das erfindungsgemäße Bad läßt sich für Goldschichten von Lötverbindungen, die durch Kristall- oder Drahtbonden entstehen, einsetzen, was technisch von besonderem Wert ist.

Die hohe Abscheidungsgeschwindigkeit ermöglicht auch den Einsatz bei der dekorativen Vergoldung. Eine gleichmäßig gelbe Schicht ist nach Sekunden zu beobachten.

Aus den nachstehend aufgeführten stabilen Badzusammensetzungen lassen sich unter den aufgeführten Arbeitsbedingungen sehr gleichmäßige und duktile Überzüge abscheiden.

Die Erfindung betrifft auch die Verwendung der erfindungsgemäßen Goldbäder zur Abscheidung von Gold auf Metalle, die unedler als Gold sind, oder auf Legierungen dieser Metalle.

### BEISPIEL 1

| | |
|---|---|
| Kaliumtetracyanoaurat-III | 1,0 g/l |
| Komplex 2-Phosphonobutan-1,2,4-tricarbonsäure | 10 g/l |
| Schwefelsäure D 1,84 | 20 ml/l |
| pH-Wert | kleiner 1 |
| Temperatur | 90^{o} C |
| Abscheidungsgeschwindigkeit | 0,5 »m in 30 min |

### BEISPIEL 2

| | |
|---|---|
| Kaliumtetracyanoaurat-III | 6,0 g/l |
| Komplex 2-Phosphonobutan-1,2,4-tricarbonsäure | 40,0 ml/l |
| Schwefelsäure/Phosphorsäure 1 : 1 | 50,0 ml/l |
| pH-Wert | kleiner 1 |
| Temperatur | 60^{o} C |
| Abscheidungsgeschwindigkeit besonders gute Haftfestigkeit | 0,2 »m/30 min. |

## Patentansprüche

1. Stabiles, stromloses, wässriges, saures Goldbad, enthaltend das Anion Tetracyanogold-(III), einen Komplexbildner oder ein Gemisch mehrerer Komplexbildner und eine Säure oder ein Säuregemisch,
dadurch gekennzeichnet,
daß es als Komplexbildner Verbindungen enthält, die pro Molekül Komplexbildner ein oder mehrere Carboxylgruppen und ein oder mehrere Phosphonsäuregruppen enthalten.

2. Stabiles, stromloses, wässriges, saures Goldbad gemäß Anspruch 1,
dadurch gekennzeichnet,
daß es als Komplexbildner mindestens eine Verbindung der allgemeinen Formel I, wobei
A= H, -CH₃, -(CH₂)ₙ―PO(OH)₂,
B = H, ―(CH₂)ₙ―COOH,
n = 0 oder 1 - 5
bedeuten, enthält.

3. Stabiles, stromloses, wässriges, saures Goldbad gemäß Anspruch 1,
dadurch gekennzeichnet,
daß es als Komplexbildner mindestens eine Verbindung der allgemeinen Formel II, wobei
B = H, ―(CH₂)ₙ―COOH und
n = O oder 1 - 5
bedeuten, enthält,

4. Goldbad gemäß Anspruch 1, enthaltend N,N-Bis(Carboxymethylen)-1-aminoethan-1,1-diphosphonsäure und /oder 2-Phosphonobutan-1,2,4-tricarbonsäure als Komplexbildner.

5. Stabiles, stromloses, wässriges, saures Goldbad nach mindestens einem der Ansprüche 1-4,
dadurch gekennzeichnet,
daß der Komplexbildner oder das Gemisch der Komplexbildner in Summe in einer Konzentration von 5,0 - 100 g/l enthalten ist.

6. Verwendung des Goldbades nach mindestens einem der Ansprüche 1-4 zur Abscheidung von Gold auf Metallen oder Metall-Legierungen, die unedler als Gold sind.

## Claims

1. Stable, electroless, aqueous, acidic gold bath, containing the tetracyanogold(III) anion, a complexing agent or a mixture of complexing agents and an acid or a mixture of acids, characterized in that it contains compounds as complexing agents which contain, per molecule of complexing agent, one or more carboxyl groups and one or more phosphonic acid groups.

2. Stable, electroless, aqueous, acidic gold bath, in accordance with claim 1, characterized in that it contains as complexing agent at least one compound of general formula I: whereby:
A = H, -CH₃, -(CH₂)ₙ―PO(OH)₂,
B = H, -(CH₂)ₙ―COOH,
n = 0 or 1 - 5.

3. Stable, electroless, aqueous, acidic gold bath, in accordance with claim 1, characterized in that it contains as complexing agent at least one compound of general formula II: whereby:
B = H, -(CH₂)ₙ-COOH and
n = 0 or 1 - 5.

4. Gold bath in accordance with claim 1, containing N,N-bis(carboxymethylene)-1-aminoethane-1,1-diphosphonic acid and/or 2-phosphonobutane-1,2,4-tricarboxylic acid as complexing agents.

5. Stable, electroless, aqueous, acidic gold bath, in accordance with at least one of the claims 1 - 4, characterized in that the complexing agent or the mixture of complexing agents, as a whole is contained in a concentration of 5,0 - 100 g/l.

6. Use of the gold bath in accordance with at least one of the claims 1 - 4 for the deposition of gold on metals or metal alloys which are less noble than gold.

## Revendications

1. Bain d'or acide aqueux stable sans courant , contenant l'anion de tétracyanure d'or - (III), un agent complexant ou un mélange de plusieurs agents complexants et un acide ou un mélange d'acides, caractérisé en ce qu'il contient comme agent complexant des composés qui contiennent un ou plusieurs groupes carboxyle et un ou plusieurs groupes d'acide phosphonique par molécule d'agent complexant.

2. Bain d'or acide aqueux stable sans courant , selon la revendication 1, caractérisé en ce qu'il contient comme agent complexant au moins un composé de la formule générale I, où
A = H, -CH₃, -(CH₂)ₙ―PO(OH)₂,
B = H, ―(CH₂)ₙ―COOH,
n = 0 ou 1 - 5

3. Bain d'or acide aqueux stable sans courant , selon la revendication 1, caractérisé en ce qu'il contient comme agent complexant au moins un composé de la formule générale II, où
B = H, ―(CH₂)ₙ―COOH et
n = 0 ou 1 - 5

4. Bain d'or selon la revendication 1, contenant de l'acide N, N-Bis (carboxyméthylène) - 1 - aminoéthane - 1, 1 - diphosphonique et/ou de l'acide 2 - phosphonobutane - 1, 2, 4 - tricarbonique comme agents complexants.

5. Bain d'or acide aqueux stable sans courant , selon les revendications 1 à 4, caractérisé en ce que l'agent complexant ou le mélange des agents complexants sont en somme contenus dans une concentration de 5,0 - 100 g/l.

6. Utilisation du bain d'or selon l'une au moins des revendications 1 à 4 pour le dépôt d'or sur des métaux ou des alliages métalliques moins nobles que l'or.
